# NEUE EUROPÄISCHE PATENTSCHRIFT

(11) **EP 0 111 883 B2**
(45) Veröffentlichungstag und Bekanntmachung des Hinweises auf die Entscheidung über den Einspruch: **26.10.1988**
(45) Hinweis auf die Patenterteilung: 21.08.1985
(21) Anmeldenummer: 83112556.2
(22) Anmeldetag: 14.12.1983
(51) Int. Cl.: C10L 1/18

(54) **Verwendung von Ethylencopolymerisaten als Mineralöladditive**
Use of ethylene copolymers as mineral oil additives
Utilisation de copolymères d'éthylène comme additifs pour les huiles minérales

(30) Priorität: 23.12.1982 DE 3247753
(43) Veröffentlichungstag der Anmeldung: 27.06.1984
(73) Patentinhaber: HOECHST AKTIENGESELLSCHAFT, 65926 Frankfurt am Main (DE)
(72) Erfinder: Hobes, John, Dr. Dipl.-Chem., D-4200 Dinslaken (DE); Heier, Karl Heinz, Dr. Dipl.-Chem., D-6000 Frankfurt 80 (DE)

(56) Entgegenhaltungen:
- DE-A- 2 022 588

## Beschreibung

Die vorliegende Erfindung betrifft die Verwendung von Copolymeren des Ethylens als Stockpunkterniedriger und Fliessverbesserer für Rohöle und Mitteldestillate der Rohöldestillation.

Die wirtschaftlich wichtigsten Stockpunkterniedriger und Fliessverbesserer für Rohöle und Mitteldestillate sind Copolymerisate des Ethylens mit Estern des Vinylalkohols, insbesondere des Vinylacetats. Derartige Mischpolymerisate und ihre Verwendung sind z.B. in den DE-A 1 914756 und DE-A 2515805 beschrieben. Aus der GB-A-1 235 836 ist es bekannt, Copolymerisate aus Ethylen und Vinylmethylketon als Fliessverbesserer zu verwenden.

Die Herstellung der genannten Copolymeren erfolgt im allgemeinen in Autoklaven bei Temperaturen von 80 bis 150°C und Drücken von 50 bis 150 bar mit Peroxiden als Initiatoren und in Gegenwart organischer Lösungsmittel als Reaktionsmedium.

Gegenstand der vorliegenden Erfindung ist die Verwendung wachsartiger Copolymerisate mit einem Molekulargewicht von 500 bis 20000, die aus mindestens 60 Gew.% Ethylen-Einheiten, mindestens 1 Gew.% Alkencarbonsäureester-und/oder Vinylester-Einheiten, und 1 bis 30 Gew.% Vinylketon-Einheiten sowie untergeordnete Mengen üblicher weiterer, mit Ethylen copolymerisierbarer Monomerer bestehen, als Fliessverbesserer für Rohöle und Mitteldestillate der Rohöldestillation

Die Herstellung der erfindungsgemäss verwendeten Ethylencopolymerisate erfolgt durch Polymerisation des Monomerengemisches bei Temperaturen von 100 bis 350°C und Drücken von 1000 bis 8000 bar in Gegenwart Radikale bildender Initiatoren. Die Polymerisation erfordert nicht die Anwesenheit eines Lösungsmittels als Reaktionsmedium. Man erhält daher unmittelbar lösungsmittelfreie Produkte.

Überraschenderweise hat sich nämlich herausgestellt, dass wachsartige Copolymerisate des Ethylens, die neben Alkencarbonsäureestereinheiten und/oder Vinylestereinheiten auch noch Vinylketoneinheiten enthalten, die Fliessfähigkeit sowohl von Mitteldestillaten der Rohöldestillation als auch von Rohölen selbst, gegenüber herkömmlichen Produkten erheblich verbessern. Die Verbesserung der Fliessfähigkeit entspricht dabei nicht einer additiven Wirkung des Gehaltes der Ethylenmischpolymeren an Ester- und Vinylketoneinheiten. Es zeigt sich vielmehr, dass sich die Wirkung der Ester- und Vinylketoneinheiten synergistisch verstärkt.

Vorzugsweise enthalten die Copolymerisate 75 bis 94 Gew.% Ethylen-Einheiten, 5 bis 15 Gew.% Alkencarbonsäureester-Einheiten und 1 bis 10 Gew.% Vinylketon-Einheiten.

Das als Ausgangsstoff verwendete Ethylen wird in der für Polymerisationsreaktionen üblichen Reinheit von mindestens 99,9% eingesetzt. Als Alkencarbonsäureester können Ester von Alkencarbonsäuren mit 3 bis 12 Kohlenstoffatomen mit primären, sekundären oder tertiären Alkoholen die 1 bis 8 Kohlenstoffatome enthalten, verwendet werden. Beispiele sind Methylacrylat, Ethylacrylat, Butylacrylat oder 2-Ethylhexyacrylat. Beipiele für Vinylester sind Vinylacetat, Vinylpropionat; besonders geeignet ist Vinylacetat. Als Vinylketone kommen Verbindungen wie Vinylmethylketon, Vinylethylketon, Vinylpropylketon und bevorzugt Vinylmethylketon in Betracht.

Übliche, mit Ethylen copolymerisierbare Monomere, die in den Copolymerisaten zusätzlich enthalten sein können, sind z.B. C₃- bis Cₐ-Alkene, Vinyl- und Alkenyläther, Vinyl- und Alkenylalkohole, N-Vinyl- und N-Alkenylverbindungen, wie N-Vinylpyrrolidon, N-Vinylcarbazol, N-Vinylcaprolactam, Acryl- und Methacrylamide, Acryl-und Methacrylnitrile, Vinyl- und Alkenketone, Vinyl- und Alkenylsulfone und -sulfonate, Dicarbonate, Säureanhydride und Styrol.

Die Polymerisation läuft in Gegenwart katalytischer Mengen Radikale bildender Initiatoren, z.B. Sauerstoff, in Mengen von 2 bis 250 Mol-ppm, bezogen auf das zu polymerisierende Ethylen ab. Neben Sauerstoff können als Initiatoren auch Peroxide, wie tert.-Butylperbenzoat, Dilauroylperoxid, Di-tert.-Butylperoxid oder Azobuttersäuredinitril in Mengen von 2 bis 200 Mol-ppm, bezogen auf das Ethylen, verwendet werden. Die Einstellung der Molekulargewichte erfolgt mit Moderatoren, wie aliphatischen Alkoholen und/ oder Carbonylverbindungen, gesättigten, ungesättigten oder clorierten Kohlenwasserstoffen oder Wasserstoff. In Abhängigkeit vom gewünschten Molekulargewicht werden sie in Konzentrationen zwischen 2 und 25 Vol.%, bezogen auf Ethylen, angewandt. Die erfindungsgemäss eingesetzten Copolymerisate haben Molekulargewichte von 500 bis 20000, bestimmt nach K. Rast, Ber. 550,1922.

Die vorstehend beschriebenen Copolymerisate verbessern die Fliesseigenschaften von Mineralölen wie Mitteldestillationen der Rohöldestillation und auch von Rohöl selbst. Ihre Wirkung beruht darauf, dass sie das Kristallwachstum des in der Kälte ausfallenden Paraffins in der Weise beeinflussen, dass die Paraffinkristalle klein bleiben und nicht agglomerieren und daher die Filter passieren können. Man setzt diese Copolymerisate dem Mineralöl normalerweise in Form von etwa 40 bis 50%igen Lösungen in einem aromatischen Kohlenwasserstoff zu. Die Copolymerisatmenge bezogen auf das Mineralöl soll 0,001 bis 2, vorzugsweise 0,005 bis 0,5 Gew.% betragen. Die Copolymerisate können allein oder auch zusammen mit anderen Stockpunkterniedrigern oder Entwachsungshilfsmitteln, Korrosionsinhibitoren, Antioxidantien oder Schlamminhibitoren. Darüber hinaus eignen sich die Copolymerisate auch als Kleber, als Beschichtungsmaterialien und zur Abmischung mit Wachsen, deren Eigenschaften sie verbessern.

In den folgenden Beispielen wird die Verbesserung der Fliessfähigkeit bei Mitteldestillaten oder Rohöldestillaten durch die erfindungsgemässe Verwendung bestimmter Copolymerisate des Ethylens an Hand des «Kalt-Filter-Verstopfungspunkt-Test» (CFPPT) gezeigt. Dieser Test ist in J. of the Inst. of Petr., Bd. 52, Juni 1966, S. 173 bis 185 sowie in DIN 51428 beschrieben.

### Vergleichsbeispiel A

Ein paraffinreiches Mitteldestillat mit Siedebeginn 175°C, 5% Punkt 195°C, 95% Punkt 365°C, Siedeende 383°C und einem CFPP-Wert von +5°C wird mit 200 ppm eines Additivs versetzt, das 48% eines Copolymerwachses aus Ethylen und 20% Vinylacetat mit einer Viskosität (bei 140°C) von 450 mPas enthält. Das so behandelte Mitteldestillat hat einen CFPP-Wert von 0°C.

### Vergleichsbeispiel B

Wird das Mitteldestillat des Vergleichsbeispiels A unter sonst konstanten Bedingungen mit einem Copolymerwachs aus Ethylen und 22% t-Butylacrylat, das eine Viskosität (bei 140°C) von 550 mPas aufweist, versetzt, hat das so behandelte Mitteldestillat einen CFPP-Wert von +1°C.

### Vergleichsbeispiel C

Wird das Mitteldestillat des Vergleichsbeispiels A unter sonst konstanten Bedingungen mit einem Copolymerwachs aus Ethylen und 10% Methylvinylketon, das eine Viskosität (bei 140°C) von 500 mPas aufweist, versetzt, so wird ein CFPP-Wert von +1 °C gemessen.

### Vergleichsbeispiel D

Ein Mitteldestillat mit Siedebeginn 178°C, 5% Punkt 201°C, 95% Punkt 359°C, Siedeende 376°C und CFPP von -4°C wird mit 200 ppm eines Additivs versetzt, das 48% eines Copolymerwachses aus Ethylen und 24% Vinylacetat mit einer Viskosität (bei 140°C) von 1600 mPas enthält. Das so behandelte Mitteldestillat hat einen CFPP-Wert von -7°.

### Beispiel 1

Das Mitteldestillat des Vergleichsbeispiels A wird mit 200 ppm eines Additivs versetzt, das 48% eines Terpolymerwachses aus Ethylen, 19% Vinylacetat und 1% Methylvinylketon mit einer Viskosität (bei 140°C) von 440 mPas, enthält. Das so behandelte Mitteldestillat hat einen CFPP-Wert von -3°C.

### Beispiel 2

Das Mitteldestillat des Vergleichsbeispiels A wird mit 200 ppm eines Additivs versetzt, das 48% eines Terpolymerwachses aus Ethylen, 15% t-Butylacrylat und 3% Methylvinylketon mit einer Viskosität (bei 140°C) von 600 mPas enthält. Das so behandelte Mitteldestillat hat einen CFPP-Wert von -4°C.

### Beispiel 3

Das Mitteldestillat des Vergleichsbeispiels A wird mit 200 ppm eines Additivs versetzt, das 48% eines Terpolymerwachses aus Ethylen, 15% Vinylacetat und 5% Methylvinylketon mit einer Viskosität (bei 140°C) von 1480 mPas enthält. Das so behandelte Mitteldestillat hat einen CFPP-Wert von -4°C.

### Beispiel 4

Das Mitteldestillat des Vergleichsbeispiels A wird mit 200 ppm eines Additivs versetzt, das 48% eines Terpolymerwachses aus Ethylen, 5% Vinylacetat und 10% Vinylmethylketon mit einer Viskosität (bei 140°C) von 560 mPas enthält. Das so behandelte Mitteldestillat hat einen CFPP-Wert von -6°C.

### Beispiel 5

Das Mitteldestillat des Vergleichsbeispiels D wird mit 200 ppm eines Additivs versetzt, das 48% eines Terpolymerwachses aus Ethylen,10% Vinylacetat und 10% Methylvinylketon mit einer Viskosität (bei 140°C) von 1450 mPas, enthält. Das so behandelte Mitteldestillat hat einen CFPP-Wert von -14°C.

## Patentansprüche

1. Verwendung wachsartiger Copolymerisate mit einem Molekulargewicht von 500 bis 20000, die aus mindestens 60 Gew.% Ethylen-Einheiten, mindestens 1 Gew.% Alkencarbonsäureester-und/oder Vinylester-Einheiten und 1 bis 30 Gew.% Vinylketon-Einheiten sowie untergeordneten Mengen üblicher weiterer, mit Ethylen copolymerisierbarer Monomerer bestehen und aus dem Monomerengemisch bei 100 bis 350°C und 1000 bis 8000 bar in Gegenwart Radikale bildender Initiatoren hergestellt werden, als Fliessverbesserer für Rohöle und Mitteldestillate der Rohöldestillation.

2. Verwendung wachsartiger Copolymerisate nach Anspruch 1, dadurch gekennzeichnet, dass sie 75 bis 94 Gew.% Ethylen-Einheiten enthalten.

3. Verwendung wachsartiger Copolymerisate nach Anspruch 1 und 2, dadurch gekennzeichnet, dass sie 5 bis 15 Gew.% Alkencarbonsäureester-Einheiten enthalten.

4. Verwendung wachsartiger Copolymerisate nach Anspruch 1 bis 3, dadurch gekennzeichnet, dass sie 1 bis 10 Gew.% Vinylketon-Einheiten enthalten.

5. Verwendung wachsartiger Copolymerisate nach Anspruch 1 bis 4, dadurch gekennzeichnet, dass sie als Alkencarbonsäureester-Einheit Verbindungen aus Alkencarbonsäuren mit 3 bis 12 Kohlenstoffatomen und primäre, sekundäre oder tertiäre Alkohole, mit 1 bis 8 Kohlenstoffatomen enthalten.

6. Verwendung wachsartiger Copolymerisate nach Anspruch 1 bis 5, dadurch gekennzeichnet, dass sie als Vinylester-Einheit Vinylacetat enthalten.

7. Verwendung wachsartiger Copolymerisate nach Anspruch 1 bis 6, dadurch gekennzeichnet, dass sie als Vinylketon-Einheit Methylvinylketon enthalten.

## Claims

1. The use of waxy copolymerisates with a molecular weight of 500 to 20000 consisting of at least 60 per cent by weight ethylene units, at least 1 per cent by weight alkene carboxylic acid ester and/or vinyl ester units and 1 to 30 per cent by weight vinylketone units as well as minor amounts of other common monomors which can be copolymerised with ethylene and which are prepared from the monomer mixture at 100 to 350°C and 1000 to 8000 bar in the presence of radical forming initiators, as flow improvers for crude oils and middle distillates from crude oil distillation.

2. The use of waxy copolymerisates according to claim 1, characterized in that they contain 75 to 94 per cent by weight ethylene units.

3. The use of waxy copolymerisates according to claims 1 and 2, characterized in that they contain 5 to 15 per cent by weight alkene carboxylic acid ester units.

4. The use of waxy copolymerisates according to claims 1 to 3, characterized in that they contain 1 to 10 per cent by weight vinyl ketone units.

5. The use of waxy copolymerisates according to claims 1 to 4, characterized in tht as alkene carboxylic acid ester units they contain alkene carboxylic acids with 3 to 12 carbon atoms and primary, secondary or tertiary alcohols with 1 to 8 carbon atoms.

6. The use of waxy copolymerisates according to claims 1 to 5, characterized in that as a vinyl ester unit they contain vinyl acetate.

7. The use of waxy copolymerisates according to claims 1 to 6, characterized in that as vinyl ketone units they contain methyl vinyl ketone.

## Revendications

1. Utilisation de copolymères cireux d'un poids moléculaire de 500 à 20000, qui consistent en au moins 60% en poids de motifs éthylène, au moins 1 % en poids de motifs esters alcènecarboxyliques et/ou de motifs esters vinyliques et 1 à 30% en poids de motifs vinylcétones ainsi que de faibles quantités d'autres monomères habituels copoly- mérisables avec l'éthylene et qui sont préparés à partir des monomères susmentionnés à une pression comprise entre 1000 et 8000 bars et une température comprise entre 100 et 350°C en présence d'initiateurs de radicaux libres, comme agents améliorant la fluidité pour les huiles lourdes et les distillats moyens de la distillation des huiles lourdes.

2. Utilisation de copolymères cireux selon la revendication 1, caractérisée en ce qu'ils contiennent 74 à 94% en poids de motifs éthylène.

3. Utilisation de copolymères cireux selon la revendication 1 ou 2, caractérisée en ce qu'ils contiennent 5 à 15% en poids de motifs esters alcènecarboxyliques.

4. Utilisation de copolymères cireux selon les revendications 1 à 3, caractérisée en ce qu'ils contiennent 1 à 10% en poids de motifs vinylcétones.

5. Utilisation de copolymères cireux selon les revendications 1 à 4, caractérisée en ce qu'ils contiennent comme motif ester d'acide alcène- carboxylique des composés d'acides alcènecarboxyliques en C₃-Cₗ₂ et d'alcools primaires, secondaires ou tertiaires en C₁-Cₐ.

6. Utilisation de copolymères cireux selon les revendications 1 à 5, caractérisée en ce qu'ils contiennent comme motif ester vinylique de l'acétate de vinyle.

7. Utilisation de copolymères cireux selon les revendications 1 à 6, caractérisée en ce qu'ils contiennent comme motif vinylcétone de la mé- thylvinylcétone.
